# EUROPÄISCHE PATENTSCHRIFT

(11) **EP 1 064 242 B1**
(45) Veröffentlichungstag und Bekanntmachung des Hinweises auf die Patenterteilung: **11.10.2006**
(21) Anmeldenummer: 99919100.0
(22) Anmeldetag: 17.03.1999
(51) Int. Cl.: C06D 5/06, C06B 23/00

(54) **GASGENERATORTREIBSTOFFE**
PROPELLANTS FOR GAS GENERATOR
AGENTS PROPULSEURS DE GENERATEURS DE GAZ

(30) Priorität: 20.03.1998 DE 19812372
(43) Veröffentlichungstag der Anmeldung: 03.01.2001
(73) Patentinhaber: NIGU CHEMIE GMBH, 84469 Waldkraiburg (DE)
(72) Erfinder: GAST, Eduard, D-84559 Kraiburg am Inn (DE); SCHMID, Bernhard, D-84431 Heldenstein (DE); SEMMLER, Peter, D-84544 Aschau am Inn (DE)
(74) Vertreter: Albrecht, Thomas
(86) Internationale Anmeldenummer: PCT/DE1999/000782
(87) Internationale Veröffentlichungsnummer: WO 1999/048843

(56) Entgegenhaltungen:
- EP-A- 0 659 714
- EP-A- 0 661 253
- EP-A- 0 763 512
- WO-A-96/25375
- DE-A- 19 505 568
- DE-C- 4 401 214
- DE-U- 9 416 112
- US-A- 5 035 757
- US-A- 5 143 567

## Beschreibung

Die Erfindung betrifft feste Gasgeneratortreibstoffe (gaserzeugende Mischungen), hauptsächlich für Gasgeneratortreibsätze für Airbags und Gurtstraffer auf Basis von stickstoffreichen und möglichst kohlenstoffarmen Brennstoffen, wobei die festen Gasgeneratortreibstoffe zusätzlich einen hochschmelzenden, im wesentlichen chemisch inerten Schlackenfänger in hochdisperser Form enthalten, der als internes Filter wirkt und die Entstehung und den Austritt von staubförmigen Teilchen aus dem Gasgeneratorgehäuse weitgehend verhindert.

Die Erfindung betrifft somit ein Verfahren zum Abfangen der flüssigen bzw. festen Verbrennungsprodukte bzw. staubförmigen Schlackenteile innerhalb des Gasgeneratortreibsatzes unmitttelbar bei der Entstehung, so daß man mit einem einfach strukturierten Filterpaket im Gasgeneratorgehäuse auskommt.

Die Erfindung betrifft ferner die Verwendung von Katalysatoren auf der Basis von Platinmetallen (Ru, Os, Rh, Ir, Pd, Pt) oder Metallegierungen aus Platinmetallen oder Kupfer auf den Schlackenfängern als Träger in festen Gasgeneratortreibstoffen, insbesondere die Verwendung in festen Gasgeneratortreibsätzen für Airbags.

Ein Airbag besteht im wesentlichen aus einem Gasgeneratorgehäuse, das mit dem Gasgeneratortreibsatz, in der Regel in Tablettenform, gefüllt ist, und einem Initialzünder (squib) zur Zündung des Gasgeneratortreibsatzes, sowie einem Gassack. Geeignete Zünder sind beispielsweise in der US-PS 4,931,111 beschrieben. Der zunächst kleingefaltete Gassack wird nach der Initialzündung von den beim Abbrand des Gasgeneratortreibsatzes entstehenden Gasen gefüllt und erreicht in einem Zeitraum von etwa 10-50 ms sein volles Volumen. Der Austritt von heißen Funken, Schmelzen oder Festkörpern aus dem Gasgenerator in den Gassack muß weitgehend verhindert werden, da er zu einer Zerstörung des Gassacks oder zur Verletzung von Fahrzeuginsassen führen könnte. Dies wird durch Binden und Filtrieren der Schlacke erreicht, die bei der Verbrennung des Gasgeneratortreibsatzes entsteht.

Herkömmliche Gasgeneratortreibsätze für die Verwendung in Airbags auf der Basis von Natriumazid sind seit längerem bekannt. Die Verwendung des hochtoxischen Natriumazids erfordert jedoch ein aufwendiges und kostspieliges Herstellungsverfahren der Gasgeneratortreibsätze. Zudem führt die weltweit ständig zunehmende Zahl von nicht abgebrannten Gasgeneratortreibsätzen in Alt-Kraftfahrzeugen zu einem Entsorgungs- und Sicherheitsproblem.

In den vergangenen Jahren wurden daher Anstrengungen unternommen, geeignete Ersatzstoffe für Natriumazid zu finden.

Aus der DE-A-44 35 790 sind Gasgeneratortreibstoffe auf der Basis von Guanidinverbindungen auf geeigneten Trägern bekannt, die im wesentlichen ein verbessertes Abbrandverhalten und eine verbesserte Schlackenbildung aufweisen. Die DE-A-44 35 790 gibt keine Hinweise auf die Verwendung von hochschmelzenden, im wesentlichen inerten Schlackenfängern in hochdisperser Form oder von Katalysatoren in Gasgeneratortreibsätzen.

Aus der EP-B-0 482 852 und dem dort zitierten Stand der Technik sind azid freie Gasgeneratortreibsätze, insbesondere für Airbags, bekannt. Die in der EP-B-0 482 852 beschriebene, gaserzeugende Mischung enthält a) einen Treibstoff, ausgewählt aus Aminotetrazol, Tetrazol, Bitetrazol und Metallsalzen dieser Verbindungen und Triazolverbindungen und Metallsalzen von Triazolverbindungen; b) eine sauerstoffhaltige Oxidationsverbindung, ausgewählt aus Alkalimetall-, Erdalkalimetall-, Lanthanid- und Ammoniumnitraten und -perchloraten und Alkalimetall- und Erdalkalimetallchloraten und -peroxiden; und entweder c) ein Hochtemperatur-Schlackenbildungsmaterial, ausgewählt aus Erdalkalimetalloxiden, -hydroxiden, -carbonaten, -oxalaten, -peroxiden, -nitraten, -chloraten und -perchloraten und Erdalkalimetallsalzen von Tetrazolen, Bitetrazolen und Triazolen, und d) ein Niedertemperatur-Schlackenbildungsmaterial, ausgewählt aus Siliciumdioxid, Boroxid, Vanadiumpentoxid, natürlich vorkommenden Tonen und Talken, Alkalimetallsilikaten, -boraten, -carbonaten, -nitraten, -perchloraten und -chloraten und Alkalimetallsalzen von Tetrazolen, Bitetrazolen und Triazolen; oder e) ein Hochtemperatur-Schlackenbildungsmaterial, ausgewählt aus Übergangsmetalloxiden, -hydroxiden, -carbonaten, -oxalaten, -peroxiden, -nitraten, -chloraten- und perchloraten; und f) ein Niedertemperatur-Schlackenbildungsmaterial, welches Siliciumdioxid ist; wobei die Menge von d) oder f) ausreicht, um zur Bildung einer kohärenten Masse oder Schlacke zu führen, aber nicht so hoch ist, daß eine Flüssigkeit mit niederer Viskosität entsteht, wobei es sich versteht, daß ein einzelnes Material für mehr als eine der Kategorien dienen kann.

Der wesentliche Vorteil eines derartigen Gasgeneratortreibsatzes liegt in der günstigen Bildung einer Schlacke, die leicht von den gebildeten gasförmigen Abbrandprodukten abfiltriert werden kann. Ein weiterer Vorteil besteht in der hohen Gasausbeute.

Nachteile derartiger Gasgeneratortreibsätze sind jedoch, daß hinsichtlich der Bereitstellung eines Gasgeneratortreibsatzes mit einer möglichst günstigen Schlackenbildung Kompromisse beim Abbrandverhalten (Abbrandgeschwindigkeit), bei der Gasbildung, den Eigenschaften hinsichtlich der Herstellung der Pellets und anderen Verfahrensfaktoren und insbesondere bei der Gasqualität, d.h. dem Anteil von toxischen gasförmigen Abbrandprodukten eingegangen werden mußten. Weiterhin ist die Anzahl der geeigneten Treibstoffe relativ begrenzt.

In der EP-B-0 482 852 gibt es keine Hinweise darauf, wie diese Probleme durch eine Modifizierung der Zusammensetzung des Gasgeneratortreibsatzes gelöst werden können.

In der US-PS 4,948,439 wird von dem gleichen Erfinder auf die Problematik hinsichtlich der Bildung von toxischen gasförmigen Abbrandprodukten bei der Verwendung von Azid-Ersatzstoffen, wie Tetrazolverbindungen (z.B. Aminotetrazol und dessen Metallsalze) und deren Gemische in Gasgeneratortreibsätzen hingewiesen.

In der US-PS 4,948,439 wird jedoch kein Lösungsvorschlag beschrieben, wie der Anteil an toxischen gasförmigen Abbrandprodukten bei der Verbrennung von Gasgeneratortreibsätzen, die als Treibstoff Tetrazol- oder Triazolverbindungen, deren Metallsalze oder Gemische davon enthalten, reduziert werden könnte. Vielmehr wird ein Verfahren zum Aufblasen eines Airbags beschrieben, bei dem zunächst ein Primärgasgemisch durch die Zündung eines Gasgeneratortreibsatzes entsteht, der als Treibstoff mindestens eine Tetrazol- oder Triazolverbindung enthält und dieses Primärgemisch wird durch Vermischen mit Umgebungsluft derart verdünnt, daß der Gehalt an toxischen gasförmigen Abbrandprodukten aus dem Primärgasgemisch auf ein toxikologisch akzeptables Maß gesenkt wird.

Das Vermischen mit der Umgebungsluft führt zu einer Verkomplizierung (Größe, Aufbau, etc.) des gesamten Airbag-Systems. Problematisch ist die Geschwindigkeit, mit der der Airbag aufgeblasen werden muß (10-50 ms), wenn zusätzlich noch Umgebungsluft angesaugt werden muß.

Aus der DE-C-44 01 213 sind gaserzeugende Mischungen aus einem Brennstoff, einem Oxidator, einem "Katalysator" und einem Kühlmittel, dadurch gekennzeichnet, daß der Oxidator Cu(NO₃)₂·3Cu(OH)₂ und der Katalysator ein Metalloxid oder eine Metalloxidmischung oder ein Metallmischoxid ist, bekannt.

Aus der DE-C-44 01 214 sind zudem gaserzeugende Mischungen ähnlicher Zusammensetzungen bekannt, bei denen der Katalysator aus einem Metall oder einer Metallegierung, vorzugsweise einem pyrophoren Metall oder einer pyrophoren Metallegierung auf einem Träger besteht. Bei dem Träger handelt es sich um ein Silikat, vorzugsweise ein Schicht- oder Gerüstsilikat. Als Metall hat sich insbesondere Ag bewährt. Zu den bekannten verwendeten Brennstoffen zählen Triaminoguanidinnitrat (TAGN), Nitroguanidin (NIGU bzw. NQ), 3-Nitro-1,2,3-triazol-5-on und insbesondere Diguanidinium-5,5'-azotetrazolat (GZT).

Der wesentliche Vorteil der in den beiden vorstehenden deutschen Patentschriften beschriebenen gaserzeugenden Mischungen soll in der Herabsetzung der Verbrennungstemperatur und in der Erhöhung der Abbrandgeschwindigkeit liegen.

Die in der DE-C-44 01 213 und DE-C-44 01 214 beschriebenen gaserzeugenden Mischungen enthalten keine niedrig- und hochschmelzenden Schlackenbildner bzw. keine erfindungsgemäßen Schlackenfänger, vielmehr wird dort behauptet, daß auf Schlackenbildner verzichtet werden kann.

Entgegen dieser Behauptung haben die Erfinder der vorliegenden Erfindung gefunden, daß die Verwendung von niedrig- und hochschmelzenden Schlackenbildnern, insbesondere der erfindungsgemäßen Schlackenfänger eine deutliche Reduzierung von toxischen gasförmigen Abbrandprodukten bewirkt. Ein Teil des hochschmelzenden erindungsgemäßen Schlackenfängers kann hierbei als Träger für ein Platinmetall bzw. für eine Metallegierung aus Platinmetallen und somit als Katalysatorbestandteil fungieren.

In den beiden vorstehend genannten deutschen Patentschriften wird der Begriff "Katalysator" in einem erweiterten Sinn verwendet und stellt einen aktiven Reaktionsbestandteil dar, der selbst umgesetzt werden kann und reaktionslenkend und/oder reaktionsbeschleunigend wirkt.

Es handelt sich demnach nicht um einen Katalysator im eigentlichen Sinn, da ein Katalysator bei einer Umsetzung keinen Reaktionsbestandteil darstellt. Ein Katalysator im eigentlichen Sinn wird bei Umsetzungen nicht verbraucht, d.h. nicht umgesetzt.

Zur Definition des Katalysators gehört ferner, daß dieser in einer nur sehr geringen Konzentration dem Reaktionsgemsich beigemengt wird. In den beiden deutschen Patentschriften beträgt jedoch der Anteil an "Katalysator" in der gaserzeugenden Mischung bis zu 30 Massen-% und ist damit wesentlicher, auch anteilsmäßig, Bestandteil der gaserzeugenden Mischung.

Aus dem zuvor gesagten ergibt sich, daß in der DE-C-44 01 213 und DE-C-44 01 214 zwar der Begriff "Katalysator" verwendet wird, aber, wie dies auch in den beiden Patentschriften angedeutet ist, die Bedeutung nicht mit der herkömmlichen Definition eines Katalysators übereinstimmt.

Der vorliegenden Erfindung liegt gegenüber dem Stand der Technik die Aufgabe zugrunde, verbesserte Gasgeneratortreibstoffe, insbesondere für Airbags bereitzustellen, deren Abbrandverhalten sich gezielt einstellen läßt und die insbesondere die Entstehung von toxischen Gasen und von lungengängigen, staubförmigen Anteilen, die aus dem Gasgeneratorgehäuse austreten können, auf ein Minimum beschränken.

Die aus den Gasgeneratortreibstoffen hergestellten Gasgeneratortreibsätze sollen thermisch stabil, gut anzündbar, schnell - auch bei niedriger Temperatur - brennend und gut lagerfähig sein und eine hohe Gasausbeute gewährleisten. Zudem sollen diese Gasgeneratortreibsätze eine Verkleinerung, Reduzierung der Anzahl der Komponenten oder Vereinfachung der Gasgeneratorgehäuse und somit deren Gewichtsverminderung im Vergleich zu bekannten Generatoren ermöglichen.

Erfindungsgemäß werden diese Aufgaben durch einen Gasgeneratortreibstoff gelöst, umfassend
(A) mindestens einen Brennstoff aus der Gruppe umfassend Guanidiniumnitrat (GUNI; GuNO₃), Dicyanamid, Ammoniumdicyanamid, Natriumdicyanamid (Na-DCA), Kupferdicyanamid, Zinndicyanamid, Calciumdicyanamid (Ca-DCA), Guanidiniumdicyanamid (GDCA), Aminoguanidiniumbicarbonat (AGB), Aminoguanidiniumnitrat (AGN), Triaminoguanidiniumnitrat (TAGN), Nitroguanidin (NIGU), Dicyandiamid (DCD), Azodicarbonamid (ADCA) sowie Tetrazol (HTZ), 5-Aminotetrazol (ATZ), 5-Nitro-1,2,4-triazol-3-on (NTO), deren Salze und deren Gemische,
(B) mindestens ein Alkali- oder Erdalkalinitrat oder Ammoniumnitrat, -chlorat oder -perchlorat,
(C) mindestens einen hochschmelzenden, im wesentlichen chemisch inerten Schlackenfänger, ausgewählt aus der Gruppe umfassend Al₂O₃, TiO₂ und ZrO₂ in hochdisperser Form oder Gemische davon, wie in Anspruch 1 definiert, und
gegebenenfalls (D) mindestens einen Schlackenbildner, ausgewählt aus Alkali- und Erdalkalimetallcarbonaten und -oxiden, Silikaten, Aluminaten und Aluminiumsilikaten, Eisen(III)oxid sowie Siliciumnitrid (Si₃N₄), das beim Abbrand Stickstoff (N₂) und Siliciumdioxid (SiO₂) zur Weiterreaktion liefert und gegebenenfalls (E) mindestens ein in Wasser bei Raumtemperatur lösliches Bindemittel.

Bevorzugte Brennstoffe (Komponente (A)) sind Nitroguanidin (NIGU), 5-Aminotetrazol (ATZ), Dicyandiamid (DCD), Dicyanamid, deren Salze, insbesondere Natrium- und Calciumdicyanamid und Guanidiniumnitrat, und deren Gemische. Diese sind praktisch ungiftig, nicht hygroskopisch, wenig wasserlöslich, thermisch stabil, bei niedriger Temperatur verbrennend und von geringer Schlag- und Reibempfindlichkeit. Die Gasausbeute bei der Verbrennung ist hoch, wobei ein großer Anteil an Stickstoffgas entsteht.

Alkali- (Li, Na, K) und Erdalkalisalze (Mg, Ca, Sr, Ba) sind Beispiele für geeignete Salze von 5-Aminotetrazol.

Als Oxidationsmittel, Komponente (B), können Alkali- oder Erdalkalinitrate (wie Lithiumnitrat, Natriumnitrat, Kaliumnitrat, Magnesiumnitrat, Calciumnitrat, Strontiumnitrat oder Bariumnitrat), Ammoniumnitrat, Alkali- oder Erdalkalichlorate oder -perchlorate (wie Lithium-Natrium-, Kalium-, Magnesium-, Calcium-, Strontium- oder Bariumchlorat und Lithium-, Natrium-, Kalium-, Magnesium-, Calcium-, Strontium- oder Bariumperchlorat) sowie Ammoniumperchlorat und deren Gemische verwendet werden. Vorzugsweise wird Kaliumnitrat und Strontiumnitrat verwendet. Strontiumnitrat ist nicht hygroskopisch, nicht toxisch und ermöglicht beim Abbrand eine hohe Gasausbeute. Kaliumnitrat weist zusätzlich eine niedrige Abbrandtemperatur auf.

Als hochschmelzende, im wesentlichen chemisch inerte Schlackenfänger, Komponente (C), werden Al₂O₃, TiO₂ und ZrO₂ in hochdisperser Form oder Gemische davon verwendet wobei Al₂O₃ eine BET-Oberfläche (in Anlehnung an DIN 66131) von 100 +/- 15 m²/g (Smp-Punkt ca. 2050°C), TiO₂ eine BET-Oberfläche von 50 +/- 15 m²/g (Smp-Punkt ca. 1850°C) und ZrO₂ eine/ BET-Oberfläche von 40 +/- 10 m²/g (Smp-Punkt ca. 2700°C) haben. Diese hochdispersen Oxide sind z.B. unter den Handelsnamen Aluminiumoxid C, Titanoxid P25 und VP Zirkonoxid (Degussa AG) im Handel erhältlich.

Diese pyrogenen Oxide werden durch Umsetzung der Metallchloride mit H₂ und O₂ im entsprechenden Molverhältnis durch Gasphasenreaktion (Flammenhydrolyse) hergestellt. Sie haben keine Poren und definierte Agglomerate, wie dies sonst bei der Herstellung im Naßverfahren der Fall ist.

Unter Schlackenfänger (Komponente (C)) im Sinne der vorliegenden Erfindung versteht man hochschmelzende, im wesentlichen chemisch inerte Metalloxide in hochdisperser Form, d.h. diese Oxide weisen eine gegenüber den Oxiden in ihrer herkömmlichen Form sehr viel größere Oberfläche auf.

Zum Beispiel weisen herkömmliches Al₂O₃ als α-Oxid eine BET-Oberfläche von nur 5-10 m²/g, herkömmliches Pigment-TiO₂ eine BET-Oberfläche von nur 5-10 m²/g und herkömmliches ZrO₂ eine BET-Oberfläche von nur 3-8 m²/g (für Feuerfest-Produkte) auf, wohingegen die in den Gasgeneratortreibsätzen der vorliegenden Erfindung verwendeten Metalloxide BET-Oberflächen von etwa 40 bis etwa 100 m²/g, besonders bevorzugt etwa 50 bis etwa 100 m²/g und insbesondere etwa 100 m²/g aufweisen.

Ferner zeichnen sich die Schlackenfänger der vorliegenden Erfindung durch ihren hohen Schmelzpunkt von etwa 1850 bis etwa 2700°C aus. Diese hohen Schmelzpunkte führen dazu, daß die Schlackenfänger während der Umsetzung nicht schmelzen und somit als Feststoffe fungieren.

Des weiteren handelt es sich bei den Schlackenfängern der vorliegenden Erfindung um im wesentlichen chemisch inerte Verbindungen, d.h. die Schlackenfänger der vorliegenden Erfindung beteiligen sich nicht bei der Verbrennungsreaktion der Gasgeneratortreibsätze an chemischen Umsetzungen oder nur in einem geringen Maß an der Oberfläche der als Schlackenfänger dienenden Metalloxide. Die hochaufgelösten Raumgitter, d.h. die große innere Oberfläche von z.B. Al₂O₃, TiO₂ oder ZrO₂ bewirkt einerseits durch ihre Inaktivität die Abkühlung der Verbrennungsprodukte und lagert andererseits speziell flüssige und/oder feste Schlackenteile bzw. Partikel an, die bei der Verbrennung entstehen. Auf diese Weise bleibt die Tablettenform, in der die Gasgeneratortreibsätze verwendet werden, während und nach dem Abbrand erhalten bzw. es lassen sich eventuell entstandene Bruchstücke leicht filtern. Das heißt, es bilden sich kaum Stäube, die bei der Verbrennung aus dem Gasgeneratortreibsatz und somit aus dem Gasgeneratorgehäuse austreten könnten. Die Schlackenfänger wirken somit als internes Filter in den Gasgeneratortreibsätzen selbst, und verhindern somit weitgehend die Entstehung und den Austritt von staubförmigen Schlackenteilen aus dem Gasgeneratorgehäuse, wodurch auch eine wesentliche Filtervereinfachung des Gasgeneratorgehäuses erreicht wird, da auf zusätzliche (mechanische) Feinfilter im Gasgeneratorgehäuse teilweise verzichtet werden kann. Dies führt auch zu einer vorteilhaften Gewichtseinsparung beim Airbag-Gasgenerator.

Gleichzeitig wird durch die Bildung von Schlacken das Entstehen von lungengängigen staubförmigen Anteilen vermindert, die aus dem Gasgenerator eines Airbags austreten könnten. Lungengängige staubförmige Teilchen haben einen Durchmesser von etwa 6 µm oder kleiner.

Wahlweise können als Schlackenbildner, Komponente (D) Alkalimetall- und Erdalkalimetallcarbonate (wie Natriumcarbonat, Kaliumcarbonat, Magnesiumcarbonat, Calciumcarbonat, Strontiumcarbonat oder Bariumcarbonat), Alkalimetall- oder Erdalkalimetalloxide (wie Natrium-, Kalium-, Magnesium-, Calcium-, Strontium- oder Bariumoxid), Silikate (wie Hectorit), Aluminate (wie Natrium-beta-aluminat (Na₂O₁₁Al₂O₃) oder Tricalciumaluminat (Ca₃Al₂O₆)) oder Aluminiumsilikate (wie Bentonite oder Zeolithe) oder Eisen(III)oxid oder deren Gemische verwendet werden.

Komponente (D) dient dazu, beim Abbrand des Gasgeneratortreibstoffs eine leicht filtrierbare Schlacke zu bilden.

Die Schlackenbildner, Komponente (D), können zusätzlich noch als Kühlmittel wirken. Die Silikate, Aluminate und Aluminiumsilikate reagieren mit den Alkalimetall- und Erdalkalimetalloxiden, die beim Abbrand entstehen.

Die Erfindung betrifft ferner die Verwendung von Katalysatoren auf der Basis von Platinmetallen (Ru, Os, Rh, Ir, Pd, Pt) oder Metallegierungen aus Platinmetallen oder Kupfer auf den hochdispersen Schlackenfängern als Träger, in den festen Gasgeneratortreibstoffen der vorliegenden Erfindung, insbesondere die Verwendung in festen Gasgeneratortreibsätzen für Airbags.

Ein Teil des Schlackenfängers (Komponente (C)) kann als Träger dienen, auf dem ein Platinmetall oder eine Metallegierung aus Platinmetallen oder Kupfer in einer katalytisch wirksamen Schichtdicke aufgebracht ist.

Platinmetalle sind Ruthenium (Ru), Osmium (Os), Rhodium (Rh), Iridium (Ir), Palladium (Pd) und Platin (Pt). Die Katalysatoren, die in der vorliegenden Erfindung verwendet werden, basieren vorzugsweise auf Rh, Pd oder Pt und insbesondere auf Pt.

Beispiele für Metallegierungen aus Platinmetallen sind alle katalytisch wirksamen Metallegierungen der vorstehend genannten Platinmetalle, vorzugsweise Pt/Pd- und Pt/Rh-Legierungen.

Die Metalle oder Metallegierungen aus Platinmetallen sind in einer katalytisch wirksamen Schichtdicke, vorzugsweise in einer einatomigen Schicht ("monolayer") auf dem Träger aufgebracht.

Die Katalysatoren sind in nur katalytischen Mengen im Gasgeneratortreibsatz enthalten. Ihr Gewichtsanteil an der Komponente (C) beträgt 0,1-5 Gew.-%, vorzugsweise 0,2-1,2 Gew.-% der Komponente (C).

Bevorzugte Katalysatoren sind die, bei denen der hochdisperse Träger Al₂O₃ und das Metall Pt, Pd oder Cu, insbesondere Pt ist.

Geeignete Katalysatoren sind von der Degussa AG erhältlich, z.B. 1% Pt auf gamma-Al₂O₃ oder 1% Pd + Pt auf gamma-Al₂O₃.

Die Katalysatoren dienen dazu, die Reaktion dahingehend zu steuern, daß kaum toxische gasförmige Abbrandprodukte, wie Kohlenmonoxid (CO), Stickoxide (NOₓ) und Ammoniak (NH₃) gebildet werden.

Die vorstehend genannten Katalysatoren sind besonders gut für die Verwendung in Gasgeneratortreibsätzen in Airbags geeignet.

Zusätzlich zu den Vorteilen, die sich aus der Verwendung der hochdispersen Metalloxide ergeben (Verringerung der festen Staubteilchen, d.h. von Grob- und Feinstaub) wird hier der ohnehin geringe Anteil an toxischen Gasen weiter reduziert.

Die Katalysatoren können aus ausgelösten, d.h. gebrauchten Airbags, als auch aus nicht ausgelösten, d.h. aus Airbags aus Alt-Kraftfahrzeugen nach bereits bekannten Verfahren recycelt werden. Dies führt zu einer Abfallentlastung der Umwelt und ermöglicht die Wiederverwendung der Katalysatormetalle. Das Katalysatormetall bzw. die Metallegierung wird während des Abbrands nicht oxidiert.

Der Katalysator muß nicht als zusätzlicher Bestandteil dem Gasgeneratortreibsatz zugesetzt werden, sondern der Katalysator ist Bestandteil einer ohnehin im Gasgeneratortreibsatz vorhandenen Komponente (Komponente C)).

Komponente (A) liegt in einer Menge von etwa 20 bis 60 Gew.-%, vorzugsweise von etwa 28 bis 52 Gew.-% und insbesondere von etwa 45 bis 51 Gew.-% vor, Komponente (B) in einer Menge von etwa 38 bis etwa 63 Gew.-%, vorzugsweise von etwa 38 bis etwa 55 Gew.-% und insbesondere von etwa 39 bis 45 Gew.-% vor, Komponente (C) in einer Menge von etwa 5 bis 22 Gew.-%, vorzugsweise von etwa 8 bis 20 Gew.-% und insbesondere von etwa 9 bis 11 Gew.-% und Komponente (D), sofern enthalten, in einer Menge von etwa 2 bis 12 Gew.-%, vorzugsweise von etwa 4 bis 10 Gew.-% vor, jeweils bezogen auf die Gesamtzusammensetzung des Gasgeneratortreibsatzes.

Wahlweise kann der Gasgeneratortreibstoff ferner als Komponente (E) ein in Wasser bei Raumtemperatur lösliches Bindemittel enthalten. Bevorzugte Bindemittel sind Celluloseverbindungen oder Polymerisate aus einem oder mehreren polymerisierbaren olefinisch ungesättigten Monomeren. Beispiele für Celluloseverbindungen sind Celluloseether, wie Carboxymethylcellulose, Methylcelluloseether, insbesondere Methylhydroxyethylcellulose. Eine gut verwendbare Methylhydroxyethylcellulose ist CULMINAL® MHEC 30000 PR der Firma Aqualon. Geeignete Polymerisate mit Bindewirkung sind Polyvinylpyrrolidon, Polyvinylacetat, Polyvinylalkohol und Polyvinylbutyral, z.B. Pioloform® B (Firma Wacker Chemie, Burghausen).

Als Bindemittel, Komponente (E), kann auch ein in Wasser bei Raumtemperatur unlösliches Metallsalz der Stearinsäure, wie Aluminiumstearat, Magnesiumstearat, Calciumstearat oder Zinkstearat verwendet werden.

Graphit ist ebenfalls als Bindemittel geeignet.

Komponente (E) liegt in einer Menge von 0 bis 2 Gew.-% und vorzugsweise von 0,3-0,8 Gew.-% vor.

Das Bindemittel, Komponente (E), dient als Desensibilisierungsmittel und als Verarbeitungshilfe bei der Herstellung von Granulat oder Tabletten (Pellets) aus dem Gasgeneratortreibstoff. Es dient ferner zur Verminderung der Hydrophilie und zur Stabilisierung der Gasgeneratortreibsätze.

### Herstellungsvorschrift:

Allgemein erfolgte die Herstellung der Gasgeneratortreibstoffe (Beispiele 1 bis 57 der nachstehenden Tabelle I) und Gasgeneratortreibsätze nach folgendem Vorgehen:

Die grob vorgemischten Rohstoffe (Komponenten (A), (B), (C) und gegebenenfalls (D) und (E)) wurden mittels einer Kugelmühle gemahlen bzw. vorverdichtet.
Das Granulieren der Gasgeneratortreibstoffmischung erfolgte in einem Vertikalmischer durch Zugabe von ca. 20 % Wasser beim Rühren und bei einer auf ca. 40°C erhöhten Temperatur.
Nach kurzem Ablüften wurde die erhaltene Mischmasse bei Raumtemperatur durch eine Durchreibemaschine mit einem 1 mm-Sieb gerieben. Das auf diese Weise erhaltene Granulat wurde ca. 2 Stunden in einem Trockenofen bei 80°C getrocknet.
Das fertige Granulat des Gasgeneratortreibstoffes (Kornverteilung 0-1 mm) wurde anschließend mit einer Rundläuferpresse zu Tabletten (Pellets) verpreßt. Diese Gasgeneratortreibsatzpellets wurden bei 80°C im Trockenofen nachgetrocknet.

Die in den Gasgeneratoren verwendeten Tabletten oder Pellets aus dem Gasgeneratortreibstoff können nach bekannten Verfahren hergestellt werden, etwa durch Strangpressen, Extrudieren, in Rundläuferpressen oder Tablettiermaschinen. Die Größe der Pellets oder Tabletten hängt von der gewünschten Brennzeit im jeweiligen Anwendungsfall ab.

Der erfindungsgemäße Gasgeneratortreibstoff besteht aus nicht-toxischen, leicht herstellbaren und kostengünstigen Komponenten, deren Verarbeitung unproblematisch ist. Die Komponente, die weniger kostengünstig ist, nämlich das Katalysatormetall, kann nach bekannten Verfahren recycelt werden. Die thermische Stabilität der Komponenten bewirkt eine gute Lagerfähigkeit. Die Anzündbarkeit der Gemische ist gut. Sie brennen schnell und liefern große Gasausbeuten mit sehr geringen CO-, NOₓ- und NH₃-Anteilen, die unterhalb der zulässigen Höchstgrenze liegen. Die erfindungsgemäßen Gemische sind daher zur Verwendung als Gaserzeugungsmittel in den verschiedenen Airbag-Systemen, als Löschmittel oder Treibmittel besonders geeignet.

Die nachstehenden Beispiele 1 bis 57 veranschaulichen die Erfindung, schränken diese jedoch nicht ein. Bei den Beispielen 15, 18 und 21 handelt es sich um Vergleichsbeispiele, bei denen herkömmliches ZrO₂, TiO₂ und Al₂O₃ verwendet wurde.

**Tabelle I:**

| | |
|---|---|
| Die in der Tabelle angegebenen Indizes haben folgende Bedeutung: | |
| 1 | Titandioxid P25, Degussa AG |
| 2 | Zirkonoxid VP, Degussa AG |
| 3 | Aluminiumoxid C, Degussa AG |
| 4 | Titandioxid Kronos 3025, Kronos Titan-GmbH |
| 5 | Zirkonoxid, Merck |
| 6 | Aluminiumoxid NO 615-30 II 24, Nabaltec |
| 7 | Oxid. Katalysator 1 % Pt auf Gamma-Aluminiumoxid, Degussa AG |
| 8 | Oxid. Katalysator 1% Pd + Pt auf Gamma-Aluminiumoxid, Degussa AG |
| 9 | Eisenoxid, Bayoxide E8710, Bayer AG |
| 10 | Bentone EW, Rheox, Inc. |
| 11 | CULMINAL MHEC 30000 PR, Aqualon |

Die Abbrände wurden in einem praxisnahen Gasgeneratorgehäuse für den 60 Liter Fahrer-Airbag durchgeführt, mit Originalabmessungen, -anzünder und Filterpaket aus Edelstahl.

Das eingesetzte Gasgeneratortreibsatzgewicht betrug 50 bis 55 g, je nach Gasausbeute der jeweiligen Gasgeneratortreibstoff-Rezeptur.

Die Pellets hatten je nach Abbrandeigenschaften einen Durchmesser von 4 bis 6 mm, bei einer Pellethöhe von 1,5 bzw. 2,1 mm.

Die Gasausbeute und die Temperatur liegt im für Gasgeneratortreibstoffe für Airbags günstigen Bereich.

Bei der Angabe "Grobstaub" und "Feinstaub" in der Tabelle handelt es sich um den Schmutz in der Kanne nach der Verbrennung.

Die in der vorstehenden Tabelle angegebenen gemessenen Werte für CO, NOₓ und NH₃ beziehen sich auf eine 60 Liter-Kanne. Hierbei handelt es sich um gute Werte für einen nicht optimierten Versuchsgasgenerator.

Aus dem Vergleich der Beispiele 14 mit 15, 17 mit 18 und 20 mit 21 ist der Effekt der hochdispersen Oxide im Vergleich zu den herkömmlichen Oxiden ersichtlich. Die Verringerung des Partikelausstoßes (Grob -und Feinstaub) betrug bei dem System Nitroguanidin/ Strontiumnitrat aufgrund der speziellen, erfindungsgemäß verwendeten hochdispersen Schlackenfänger (C) ca. 20 bis 40% im Vergleich zu den herkömmlichen Oxiden gleicher chemischer Strukturformel, aber geringerer spezifischer Oberfläche. Ebenfalls ersichtlich ist die Verringerung der toxischen Gasanteile um ca. 10 bis 25% bedingt durch die Verbesserung der Verbrennung aufgrund der speziellen, erfindungsgemäß verwendeten Schlackenfänger (C) und deren Eigenschaften.

Weiterhin ist aus dem Vergleich, z.B. der Gasgeneratortreibstoffe der Beispiele 2 mit 8 und 10 der zusätzliche günstige Effekt bei der Verwendung von mit Katalysatoren dotierten hochdispersen Schlackenfängern (C) auf die Bildung von toxischen Gasanteilen ersichtlich.

Der Anteil an CO und NOₓ liegt bei den Beispielen 8 und 10 (mit Katalysator) unter den in Beispiel 2 (ohne Katalysator, aber ansonsten mit gleicher Zusammensetzung) angegebenen Werte.

Besonders bevorzugte Zusammensetzungen sind die der Beispiele 14, 17 und 20.

Die thermodynamischen Daten der einzelnen Gasrezepturen wurden auf den Sauerstoffbilanzüberschuß hin berechnet, der möglichst wenig toxische Gasentwicklung beim Abbrand versprach.

## Patentansprüche

1. Gasgeneratortreibstoff, umfassend
(A) mindestens einen Brennstoff aus der Gruppe bestehend aus Guanidiniumnitrat (GUNI; GuNO₃), Dicyanamid, Ammoniumdicyanamid, Natriumdicyanamid (Na-DCA), Kupferdicyanamid, Zinndicyanamid, Calciumdicyanamid (Ca-DCA), Guanidiniumdicyanamid (GDCA), Aminoguanidiniumbicarbonat (AGB), Aminoguanidiniumnitrat (AGN), Triaminoguanidiniumnitrat (TAGN), Nitroguanidin (NIGU), Dicyandiamid (DCD), Azodicarbonamid (ADCA) sowie Tetrazol (HTZ), 5-Aminotetrazol (ATZ), 5-Nitro-1,2,4-triazol-3-on (NTO), deren Salze und deren Gemische,
(B) mindestens ein Alkali- oder Erdalkalinitrat oder Ammoniumnitrat, -chlorat oder -perchlorat,
(C) mindestens einen durch Flammenhydrolyse hergestellten hochschmelzenden, im wesentlichen chemisch inerten Schlackenfänger, ausgewählt aus der Gruppe bestehend aus hochdispersem Al₂O₃ mit einer spezifischen Oberfläche von 100 +/- 15 m²/g, hochdispersem TiO₂ mit einer spezifischen Oberfläche von 50 +/- 15 m²/g und hochdispersem ZrO₂ mit einer spezifischen Oberfläche von 40 +/- 10 m²/g oder Gemische davon.

2. Gasgeneratortreibstoff nach Anspruch 1, wobei Komponente (A) in einer Menge von etwa 20 bis 60 Gew.-%, vorzugsweise von etwa 28 bis 52 Gew.-% und insbesondere von etwa 45 bis 51 Gew.-%, Komponente (B) in einer Menge von etwa 38 bis etwa 63 Gew.-%, vorzugsweise von etwa 38 bis etwa 55 Gew.-% und insbesondere von etwa 39 bis 45 Gew.-%, Komponente (C) in einer Menge von etwa 5 bis 22 Gew.-%, vorzugsweise von etwa 8 bis 20 Gew.-% und insbesondere von etwa 9 bis 11 Gew.-% vorliegt.

3. Gasgeneratortreibstoff nach Anspruch 1 oder 2, wobei Komponente (A) ausgewählt ist aus der Gruppe bestehend aus Nitroguanidin, 5-Aminotetrazol, Dicyandiamid, Dicyanamid, Natrium- und Calciumdicyanamid und Guanidiniumnitrat, und deren Gemische.

4. Gasgeneratortrebstoff nach einem der Ansprüche 1 bis 3, wobei Komponente (B) ausgewählt ist aus der Gruppe bestehend aus Natrium-, Kalium- oder Strontiumnitrat.

5. Gasgeneratortreibstoff nach einem der Ansprüche 1 bis 4, wobei ein Teil der Komponente (C) als Träger dient, auf dem ein Platinmetall oder eine Metallegierung aus Platinmetallen oder Kupfer in einer katalytisch wirksamen Schichtdicke aufgebracht ist.

6. Gasgeneratortreibstoff nach Anspruch 5, wobei das Platinmetall ausgewählt ist aus Ruthenium (Ru), Osmium (Os), Rhodium (Rh), Iridium (Ir), Palladium (Pd) oder Platin (Pt).

7. Gasgeneratortreibstoff nach Anspruch 5, wobei die Metallegierung aus Platinmetallen ausgewählt ist aus Pt/Pd- und Pt/Rh-Legierungen.

8. Gasgeneratortreibstoff nach einem der Ansprüche 5 bis 7, wobei der Gewichtsanteil des Katalysators an der Komponente (C) 0,1-5 Gew.-%, vorzugsweise 0,2-1,2 Gew.-% beträgt.

9. Gasgeneratortreibstoff nach einem der Ansprüche 1 bis 8, wobei Komponente (A) Nitroguanidin ist, Komponente (B) Strontiumnitrat ist und Komponente (C) hochdisperses Al₂O₃, TiO₂ oder ZrO₂ ist.

10. Gasgeneratortreibstoff nach Anspruch 9, wobei Komponente (A) in einer Menge von 45 bis 51 Gew.-% vorliegt, Komponente (B) in einer Menge von 39 bis 45 Gew.-% vorliegt und Komponente (C) in einer Menge von 9 bis 11 Gew.-% vorliegt, jeweils bezogen auf die Gesamtzusammensetzung.

11. Gasgeneratortreibstoff nach einem der Ansprüche 1 bis 9, wobei zusätzlich Komponente (D) mindestens ein Schlackenbildner, ausgewählt aus Alkali- und Erdalkalimetallcarbonaten, Alkalimetall- oder Erdalkalimetalloxiden, Silikaten, Aluminaten, Aluminiumsilikaten, Siliciumnitrid (Si₃N₄) und Eisen(ITI)oxid anwesend ist.

12. Gasgeneratortreibstoff nach Anspruch 11, wobei Komponente (D) in einer Menge von etwa 2 bis 12 Gew.-%, vorzugsweise in einer Menge von etwa 4 bis 10 Gew.-% vorliegt.

13. Gasgeneratortreibstoff nach einem der Ansprüche 1 bis 12, wobei zusätzlich Komponente (E) mindestens ein in Wasser bei Raumtemperatur lösliches Bindemittel enthalten ist.

14. Gasgeneratortreibstoff nach Anspruch 13, wobei das Bindemittel ausgewählt ist aus der Gruppe bestehend aus Celluloseverbindungen, Polymerisaten aus einem oder mehreren polymerisierbaren olefinisch ungesättigten Monomeren, einem in Wasser bei Raumtemperatur unlöslichen Metallsalz der Stearinsäure oder Graphit.

15. Gasgeneratortreibstoff nach Anspruch 13 oder 14, wobei das Bindemittel in einer Menge von 0 bis 2 Gew.-%, vorzugsweise von 0,3-0,8 Gew.-% vorliegt.

16. Verwendung des Gasgeneratortreibstoffs nach einem der Ansprüche 1 bis 15 als Gaserzeugungsmittel in Airbags, als Löschmittel oder Treibmittel.

## Claims

1. Propellant for gas generators, comprising
(A) at least one fuel selected from the group consisting of guanidine nitrate (GUNI; GuNO₃), dicyanamide, ammonium dicyanamide, sodium dicyanamide (Na-DCA), copper dicyanamide, tin dicyanamide, calcium dicyanamide (Ca-DCA), guanidine dicyanamide (GDCA), aminoguanidine bicarbonate (AGB), aminoguanidine nitrate (AGN), triaminoguanidine nitrate (TAGN), nitroguanidine (NIGU), dicyandiamide (DCD), azodicarbonamide (ADCA) as well as tetrazole (HTZ), 5-aminotetrazole (ATZ), 5-nitro-1,2,4-triazole-3-on (NTO), salts and mixtures thereof,
(B) at least one alkali metal nitrate or alkaline earth metal nitrate or ammonium nitrate, -chlorate or -perchlorate,
(C) at least one essentially chemically-inert slag trap which has been prepared by flame hydrolysis and which has a high melting point, selected from the group consisting of highly dispersed Al₂O₃ having a specific surface of 100 +/-15 m²/g, highly dispersed TiO₂ having a specific surface of 50 +/- 15 m²/g and highly dispersed ZrO₂ having a specific surface of 40 +/- 10 m²/g and mixtures thereof.

2. Propellant for gas generators according to claim 1, wherein component (A) is present in an amount of about 20 to 60 wt.-%, preferably of about 28 to 52 wt.-% and in particular of about 45 to 51 wt.-%, component (B) is present in an amount of about 38 to about 63 wt.-%, preferably of about 38 to about 55 wt.-% and in particular of about 39 to 45 wt.-%, component (C) is present in an amount of about 5 to 22 wt.-%, preferably of about 8 to 20 wt.-% and in particular of about 9 to 11 wt.-%.

3. Propellant for gas generators according to claim 1 or 2, wherein component (A) is selected from the group consisting of nitroguanidine, 5-aminotetrazole, dicyandiamide, dicyanamide, sodium- and calcium dicyanamide and guanidine nitrate, and mixtures thereof.

4. Propellant for gas generators according to any one of claims 1 to 3, wherein component (B) is selected from the group consisting of sodium-, potassium- and strontium nitrate.

5. Propellant for gas generators according to any one of claims 1 to 4, wherein a part of the component (C) serves as a carrier for a platinum metal or a metal alloy of platinum metals or copper in a catalytically effective layer thickness.

6. Propellant for gas generators according to claim 5, wherein the platinum metal is selected from ruthenium (Ru), Osmium (Os), rhodium (Rh), iridium (Ir), palladium (Pd) and platinum (Pt).

7. Propellant for gas generators according to claim 5, wherein the metal alloy of platinum metals is selected from Pt/Pd and Pt/Rh alloys.

8. Propellant for gas generators according to any one of claims 5 to 7, wherein the weight portion of the catalyst with respect to component (C) is 0.1 to 5 wt.-%, preferably 0.2 to 1.2 wt.-%.

9. Propellant for gas generators according to any one of claims 1 to 8, wherein component (A) is nitroguanidine, component (B) is strontium nitrate and component (C) is highly dispersed Al₂O₃, TiO₂ or ZrO₂.

10. Propellant for gas generators according to claim 9, wherein component (A) is present in an amount of 45 to 51 wt.-%, component (B) is present in an amount of 39 to 45 wt.-% and component (C) is present in an amount of 9 to 11 wt.-%, with respect to the total composition.

11. Propellant for gas generators according to any one of claims 1 to 9, wherein at least one slag former, selected from alkali metal and alkaline earth metal carbonates, alkali metal and alkaline earth metal oxides, silicates, aluminates, aluminium silicates, silicon nitride (Si₃N₄) and iron(III)oxide is additionally present as component (D).

12. Propellant for gas generators according to claim 11, wherein component (D) is present in an amount of about 2 to 12 wt.-%, preferably in an amount of about 4 to 10 wt.-%.

13. Propellant for gas generators according to any one of claims 1 to 12, further containing component (E) at least one binder being soluble in water at room temperature.

14. Propellant for gas generators according to claim 13, wherein the binder is selected from the group consisting of cellulose compounds, polymers of one or more polymerisable olefinically unsaturated monomers, a metal salt of stearic acid being insoluble in water at room temperature and graphite.

15. Propellant for gas generators according to claim 13 or 14, wherein the binder is present in an amount of 0 to 2 wt.-%, preferably of 0.3 to 0.8 wt.-%.

16. Use of the propellant for gas generators according to any one of claims 1 to 15 as gas-generating agent in airbags, as extinguishing agent or as propellant.

## Revendications

1. Agent propulseur pour générateur de gaz, comprenant
(A) au moins un combustible choisi parmi le groupe se composant du nitrate de guanidine (GUNI, GuNO₃), du dicyanamide, du dicyanamide d'ammonium, du dicyanamide de sodium (Na-DCA), du dicyanamide de cuivre, du dicyanamide de zinc, du dicyanamide de calcium (Ca-DCA), du dicyanamide de guanidinium (GDCA), du bicarbonate d'aminoguanidine (AGB), du nitrate d'aminoguanidine (AGN), du nitrate de triaminoguanidine (TAGN), de la nitroguanidine (NIGU), du dicyandiamide (DCD), d'azodicarbonamide (ADCA) ainsi que du tétrazole (HTZ), du 5-aminotétrazole (ATZ), du 5-nitro-1,2,4-triazole-3-one (NTO), des sels et des mélanges de ceux-ci,
(B) au moins un nitrate alcalin ou alcalinoterreux, ou un nitrate, chlorate ou perchlorate d'ammonium,
(C) au moins un piège de scorification fabriqué par hydrolyse à la flamme, avec un point de fusion élevé, essentiellement chimiquement inerte, choisi dans le groupe se composant de Al₂O₃ sous une forme très dispersée avec une surface spécifique de 100 +/-15 m²/g, TiO₂ sous une forme très dispersée avec une surface spécifique de 50 +/- 15 m²/g et ZrO₂ sous une forme très dispersée avec une surface spécifique de 40 +/- 10 m²/g, ou leurs mélanges.

2. Agent propulseur pour générateur de gaz selon la revendication 1, le composant (A) étant présent en une quantité d'environ 20 à environ 60 % en poids, de préférence d'environ 28 à environ 52 % en poids et particulièrement d'environ 45 à environ 51 % en poids, le composant (B) étant présent en une quantité d'environ 38 à environ 63 % en poids, de préférence d'environ 38 à environ 55 % en poids et particulièrement d'environ 39 à environ 45 % en poids, le composant (C) étant présent en une quantité d'environ 5 à environ 22 % en poids, de préférence d'environ 8 à environ 20 % en poids et particulièrement d'environ 9 à environ 11 % en poids.

3. Agent propulseur pour générateur de gaz selon la revendication 1 ou 2, le composant (A) étant choisi parmi le groupe se composant de la nitroguanidine, du 5-aminotétrazol, du dicyandiamide, du dicyanamide, du dicyanamide de sodium et de calcium et du nitrate de guanidinium, et de leurs mélanges.

4. Agent propulseur pour générateur de gaz selon l'une quelconque des revendications 1 à 3, le composant (B) étant choisi parmi le groupe se composant des nitrates de sodium, de potassium ou de strontium.

5. Agent propulseur pour générateur de gaz selon l'une quelconque des revendications 1 à 4, une partie du composant (C) servant de support, sur lequel est appliqué un métal du groupe du platine ou un alliage métallique à partir des métaux du groupe du platine ou de cuivre en une épaisseur de couche efficace du point de vue catalytique.

6. Agent propulseur pour générateur de gaz selon la revendication 5, le métal du groupe du platine étant choisi parmi le ruthénium (Ru), l'osmium (Os), le rhodium (Rh), l'iridium (Ir), le palladium (Pd) ou le platine (Pt).

7. Agent propulseur pour générateur de gaz selon la revendication 5, l'alliage métallique de métaux du groupe du platine étant choisi parmi les alliages de Pt/Pd et de Pt/Rh.

8. Agent propulseur pour générateur de gaz selon l'une quelconque des revendications 5 à 7, la teneur pondérale du catalyseur au niveau du composant (C) étant de 0,1 à 5 % en poids, de préférence 0,2 à 1,2 % en poids.

9. Agent propulseur pour générateur de gaz selon l'une quelconque des revendications 1 à 8, le composant (A) étant de la nitroguanidine, le composant (B) étant du nitrate de strontium et le composant (C) étant de l'Al₂O₃, du TiO₂ ou du ZrO₂, sous une forme très dispersée.

10. Agent propulseur pour générateur de gaz selon la revendication 9, le composant (A) étant présent en une quantité de 45 à 51 % en poids, le composant (B) étant présent en une quantité de 39 à 45 % en poids, le composant (C) étant présent en une quantité de 9 à 11 % en poids, par rapport à la composition totale.

11. Agent propulseur pour générateur de gaz selon l'une quelconque des revendications 1 à 9, dans lequel est également présent un composant (D) au moins un fondant de scorification choisi parmi les carbonates de métaux alcalins et de métaux alcalinoterreux, les oxydes de métaux alcalins ou de métaux alcalinoterreux, les silicates, les aluminates, les aluminosilicates, le nitrure de silicium (Si₃N₄) et les oxydes de fer (III).

12. Agent propulseur pour générateur de gaz selon la revendication 11, le composant (D) étant présent en une quantité d'environ 2 à 12 % en poids, de préférence d'environ 4 à 10 % en poids.

13. Agent propulseur pour générateur de gaz selon l'une quelconque des revendications 1 à 12, dans lequel est également présent un composant (E), au moins un liant soluble dans l'eau à température ambiante.

14. Agent propulseur pour générateur de gaz selon la revendication 13, le liant étant choisi parmi le groupe se composant des composés de la cellulose, des polymères d'un ou de plusieurs monomères oléfiniques insaturés polymérisables, d'un sel métallique d'acide stéarique insoluble dans l'eau à température ambiante ou le graphite.

15. Agent propulseur pour générateur de gaz selon la revendication 13 ou 14, le liant étant présent en une quantité de 0 à 2 % en poids, de préférence de 0,3 à 0,8 % en poids.

16. Utilisation d'agent propulseur pour générateur de gaz selon l'une quelconque des revendications 1 à 15 comme agent de production d'un gaz dans les coussins d'air gonflables, comme agent d'extinction ou agent propulseur.
